# EUROPÄISCHE PATENTSCHRIFT

(11) **EP 0 839 216 B1**
(45) Veröffentlichungstag und Bekanntmachung des Hinweises auf die Patenterteilung: **08.03.2000**
(21) Anmeldenummer: 95938434.8
(22) Anmeldetag: 08.11.1995
(51) Int. Cl.: C23C 4/02, B05D 5/08

(54) **VERFAHREN ZUR ERZEUGUNG EINER ANTIHAFTBESCHICHTUNG SOWIE MIT EINER SOLCHEN VERSEHENE GEGENSTÄNDE**
PROCESS FOR PRODUCING A NON-STICK COATING AND OBJECTS PROVIDED WITH SUCH A COATING
PROCEDE DE PRODUCTION D'UN REVETEMENT ANTI-ADHESIF ET OBJETS POURVUS D'UN TEL REVETEMENT

(43) Veröffentlichungstag der Anmeldung: 06.05.1998
(73) Patentinhaber: FISSLER GMBH, 55743 Idar-Oberstein (DE)
(72) Erfinder: DORFSCHMIDT, Klaus, D-55776 Frauenberg (DE)
(74) Vertreter: KEIL & SCHAAFHAUSEN
(86) Internationale Anmeldenummer: EP9504390
(87) Internationale Veröffentlichungsnummer: WO9717478

(56) Entgegenhaltungen:
- EP-A- 0 287 023
- EP-A- 0 365 485
- EP-A- 0 407 349
- EP-A- 0 493 326
- EP-A- 0 510 546
- EP-A- 0 576 402
- EP-A- 0 594 374
- EP-A- 0 633 327
- GB-A- 2 277 466
- PATENT ABSTRACTS OF JAPAN vol. 13, no. 69 (C-569), 16.Februar 1989 & JP,A,63 259062 (EGURO TEKKOSHO), 26.Oktober 1988,

## Beschreibung

Die Erfindung betrifft ein Verfahren zur Erzeugung einer Antihaftbeschichtung auf der Oberfläche eines verhältnismäßig weichen Metallsubstrats nach dem Anspruch 1 sowie einen danach hergestellten Gegenstand nach Anspruch 24.

Aus der DE-AS 15 46 934 ist ein Verfahren zur Bildung einer Polytetrafluoräthylen-Schutzschicht auf gereinigten und anodisch oxidierten Aluminiumgegenständen bekannt, bei welchem nach der Reinigung der Metalloberfläche eine starke Ätzzwischenbehandlung in Salzsäure und eine anodische Oxidation nach dem Gleichstrom-Schwefelsäure-Verfahren vorgenommen wird, um sowohl die flächige Abriebfestigkeit als auch die Kratzfestigkeit und damit die Lebensdauer der Polytetrafluoräthylenschicht zu erhöhen. Die Ätzbehandlung erzeugt in der Leichtmetalloberfläche hinterschnittene Höhlungen, deren Wandungen durch die Anodisierung mit einer Eloxalschicht von hoher Härte überzogen werden. Die Eloxalschicht ist ihrerseits porös und saugfähig und nimmt die Schutzschicht aus Polytetrafluoräthylen gut auf. Mit der anodischen Oxidation erhält die an sich weiche Oberfläche der hinterschnittenen Höhlungen eine Härte, die der aufgetragenen Schutzschicht ihre Abrieb- und Kratzfestigkeit gibt.

Aus der EP-OS 0 424 072 ist ein Verfahren zur Herstellung eines Kochgeschirrs aus Aluminium mit einer Antihaftschicht für die Berührung mit dem Kochgut bekannt, bei welchem ein Aluminiumsubstrat wenigstens im Oberflächenbereich der aufzubringenden Antihaftschicht aufgerauht und dann anodisiert wird. Die Antihaftschicht wird dann unmittelbar auf die anodisierte Oberfläche aufgebracht, wobei zur Verbesserung der Abriebfestigkeit und Kratzfestigkeit die Anodisationsschicht mittels Hartanodisation erzeugt und die Hartanodisationsschicht mit einer Stärke zwischen 15 und 50 um erzeugt wird. Die Antihaftschicht kann Polytetrafluoräthylen (PTFE) sein. Die Oberflächenrauheit wird mittels Ätzen oder Sandstrahlen lediglich zur Haftungsverbesserung erzeugt.

Aus der EP-OS 0 594 374 ist ein Verfahren zum Bilden einer dem Kochgut zugewandten Fläche eines Kochgefäßes mit einem Aluminiumsubstrat offenbart, bei welchem das Aluminiumsubstrat zunächst hartanodisiert, dann eine Materialschicht vorzugsweise aus Keramik, Aluminiumoxid oder rostfreiem Stahl aufgespritzt und anschließend eine Antihaftschicht aufgebracht wird, wobei die Spritzschicht in Form halbkugelförmiger Partikel ausgebildet ist, wodurch der Verankerungseffekt für die Antihaftschicht verbessert werden soll.

Aus der EP-OS 0 365 485 ist ein Verfahren zur Erzeugung einer Antihaftbeschichtung bekannt, bei welchem auf eine durch Sandstrahlung aufgerauhte Oberfläche eines Gefäßes eine Aluminium/Titanoxidschicht bei einer Temperatur des Gefäßes von mindestens 400° C aufgesprüht wird. Nach dem Erkalten wird eine Fluorpolymerschicht aufgebracht und bei über 300° C gesintert. Die nicht näher definierte "Rauhtiefe" soll zwischen etwa 100 und 200 µm betragen. Ein ähnliches Verfahren ist aus der GB-A-2 277 466 bekannt, bei der die Rauhtiefen Rₐ 4.5-5.5 µm bzw. 5.0-8.0 µm betragen.

Aufgabe der vorliegenden Erfindung ist es, ein Verfahren und einen danach hergestellten Gegenstand vorzuschlagen, bei welchem eine hohe Qualität der Antihaftschicht durch Funktionstrennung hinsichtlich Abriebfestigkeit und Kratzfestigkeit erreicht wird. Diese Aufgabe wird mit den Merkmalen des Anspruchs 1 gelöst.

Eine weitere Verbesserung ist in Anspruch 2 vorgeschlagen.

Bei Rₐ, R_{y}, P_{c} und tₚ handelt es sich um die in DIN 4762 und 4768 (für die Ermittlung im Tastschnittverfahren) definierten Größen für den arithmetischen Mittenrauhwert (Rₐ), die Zehnpunkthöhe (R_{z}), die maximale Profilhöhe (R_{y}), die Spitzenzahl (P_{c}) und den Profiltraganteil (tₚ) (gleichbedeutend mit dem Materialanteil Mᵣ). Dabei ist Rₐ der arithmetische Mittelwert der absoluten Werte der Profilabweichungen innerhalb einer Bezugsstrecke, R_{z} der Mittelwert der Absolutwerte der Höhen der fünf höchsten Profilkuppen und der Absolutwerte der Tiefen der fünf tiefsten Profiltäler innerhalb einer Bezugsstrecke, R_{y} der Abstand zwischen der Linie der Profilkuppen (obere Berührungslinie) und der Linie der Profiltäler (untere Berührungslinie) innerhalb einer Bezugsstrecke, P_{c} die (von vielen Herstellern verwendete) Kenngröße für Anzahl der Profilmerkmale pro cm, die das eingestellte obere Schnittniveau überschreiten und nachfolgend das untere unterschreiten, und tₚ das in % angegebene Verhältnis der tragenden Länge des Profils zur Bezugsstrecke in einem bestimmten Schnittniveau. Der Klammerausdruck hinter P_{c} gibt in µm die durch unteres und oberes Schnittniveau bestimmte Bandbreite an.

Schichten, die sowohl verschleißbeständig als auch antihaftend sind, können derart ausgelegt sein, daß zwei unterschiedliche Schichten übereinander bzw. nebeneinander unterschiedliche Funktionen ausüben. Dieses Prinzip der Funktionstrennung wird erfindungsgemäß in optimaler Weise eingesetzt, indem auf ein relativ weiches (metallisches) Substrat mit (nach Rauhtiefe und Traganteil) gezielt hergestellter Rauheit eine Hartstoffschicht (ein- oder mehrlagig) an- bzw. aufgebracht wird. Auf diese Hartstoffschicht wird dann eine Antihaftschicht (ein- oder mehrlagig) vorzugsweise aus einem Fluorkohlenstoffharz aufgetragen, welches sich insbesondere in die Vertiefungen der Hartstoffschicht legt. Die frei liegende Oberfläche der Antihaftschicht kann dabei die Oberflächenrauhigkeit der Hartstoffschicht mehr oder weniger ausgleichen, d. h. z. B. auch eben sein. Bei Verschleißbeanspruchung der Beschichtung übernehmen die Hartstoffspitzen die Funktion der Kraftübertragung, während der Großteil der Fläche (90 bis 99%) die Antihaftwirkung übernimmt. Durch gezielte Oberflächenrauheit unter Einhaltung der angegebenen Kenngrößen für das Metallsubstrat bzw. die Hartstoffschicht können der Antihaftbeschichtung optimale Eigenschaften hinsichtlich Abriebfestigkeit, Kratzfestigkeit und Antihaftwirkung gegeben werden. Von besonderer Bedeutung ist hierbei offenbar der relativ kleine aber nicht zu geringe Traganteil der Oberfläche, so daß eine geringstmögliche Beschädigung der Antihaftschicht bei nicht zu großen Flächen zwischen zwei Spitzen der aufgerauhten Oberfläche erreicht wird. Durch die nach Anspruch 1 bzw. 2 vorgesehene Kenngrößenverknüpfung in bestimmten Wertebereichen werden zur Funktionstrennung von Verschleißbeständigkeit und Antihaftverhalten eine optimierte Verschleißbeständigkeit der Hartstoffspitzen selbst und damit des Schichtsystems insgesamt sowie durch den definierten Spitzenabstand der Oberfläche die Antihaftschicht bestmöglich geschützt. Spitze Gegenstände, wie Gabeln oder dgl., und Schneidgeräte, wie Messer oder dgl., können so nicht in die Täler der Schichtoberfläche eindringen.

Vorteilhafte Ausgestaltungen des Erfindungsgedankens ergeben sich aus den weiteren Unteransprüchen ebenso wie ein unter Anwendung des erfindungsgemäße Verfahrens hergestellter Gegenstand.

Für die Herstellung eines Kochgeschirrs wird bspw. zunächst das Metallsubstrat geformt, dann zur Erzielung der gewünschten Rauheit gestrahlt, die gestrahlte Oberfläche eventuell chemisch gereinigt bzw. gebeizt, dann die Hartstoffschicht erzeugt bzw. aufgetragen, und danach die Antihaftschicht bspw. aus Polytetraflouräthylen (PTFE) oder dgl. Antihaftsysteme aufgetragen sowie abschließend eingebrannt bzw. gesintert.

Die mit dem erfindungsgemäßen Verfahren erzeugte Antihaftbeschichtung eignet sich nicht nur vorzüglich als Pfanneninnenbeschichtung, sondern auch für sonstige Haushaltsgeräte, wie Bügeleisen, Kuchen- und Auflaufformen, sowie für Maschinenelemente, bei denen es auf Antihaftwirkung und Verschleißfestigkeit ankommt, wie bei Walzen, Spritz- oder Gießformen und dgl..

## Patentansprüche

1. Verfahren zur Erzeugung einer Antihaftbeschichtung auf der Oberfläche eines verhältnismäßig weichen Metallsubstrats, bei welchem man die Metalloberfläche aufrauht sowie mit einer ein- oder mehrlagigen Hartstoffschicht und dann mit einer ein- oder mehrlagigen Antihaftschicht versieht, wobei die Oberflächenrauheit der Metalloberfläche und/oder der Hartstoffschicht folgende Kenngrößen erfüllt:
Rₐ zwischen 8 und 30 µm und
P_{c} (1,3) zwischen 20 und 45 1/cm und
tₚ [10 %] zwischen 1 und 3 %,
wobei Rₐ der arithmetische Mittenrauhwert, P_{c} die Spitzenzahl und tₚ der Profiltraganteil nach DIN 4762 sind.

2. Verfahren nach Anspruch 1, wobei die Hartstoffschicht durch Konversion der Metalloberfläche oder als thermische Spritzschicht gebildet wird und die Oberflächenrauheit der Hartstoffschicht aufgrund des Aufrauhens der Metalloberfläche folgende Kenngrößen erfüllt:
Rₐ zwischen 8 und 15 µm (Konversionsschicht) bzw. 10 und 25 µm (thermische Spritzschicht) und
P_{c} (1,3) zwischen 25 und 40 1/cm (Konversionsschicht) bzw. 20 und 45 1/cm (thermische Spritzschicht) und
tₚ [10%] zwischen 1 und 2 (Konversionsschicht) bzw. 1 und 3 (thermische Spritzschicht).

3. Verfahren nach Anspruch 1 oder 2, wobei die Zehnpunkthöhe R_{z} als Kenngröße der Oberflächenrauhigkeit der Metalloberfläche und/oder der Hartstoffschicht nach DIN 4762 zwischen 40 und 180 µm liegt.

4. Verfahren nach einem der Ansprüche 1 bis 3, wobei die maximale Profilhöhe R_{y} als Kenngröße der Oberflächenrauhigkeit der Metallkoberfläche und/oder der Hartstoffschicht nach DIN 4762 zwischen 50 und 250 µm liegt.

5. Verfahren nach einem der Ansprüche 1 bis 4, wobei der Profiltraganteil tₚ [20%] als Kenngröße der Oberflächenrauhigkeit der Metalloberfläche und/oder der Hartstoffschicht nach DIN 4762 zwischen 1 und 10% liegt.

6. Verfahren nach einem der Ansprüche 1 bis 5, wobei die Hartstoffschicht durch Konversion der Metalloberfläche oder als thermische Spritzschicht gebildet wird und die Zehnpunkthöhe R_{z} als Kenngröße der Oberflächenrauheit der Metalloberfläche nach DIN 4762 zwischen 40 und 80 µm (Konversionsschicht) bzw. 40 und 120 µm (thermische Spritzschicht) liegt.

7. Verfahren nach einem der Ansprüche 1 bis 6, wobei die Hartstoffschicht durch Konversion der Metalloberfläche oder als thermische Spritzschicht gebildet wird und die maximale Profilhöhe R_{y} als Kenngröße der Oberflächenrauheit der Metalloberfläche nach DIN 4762 zwischen 50 und 120 µm (Konversionsschicht) bzw. 50 und 150 um (thermische Spritzschicht) liegt.

8. Verfahren nach einem der Ansprüche 1 bis 7, wobei die Hartstoffschicht durch Konversion der Metalloberfläche oder als thermische Spritzschicht gebildet wird und der Profiltraganteil tₚ [20%] als Kenngröße der Oberflächenrauheit der Metalloberfläche nach DIN 4762 zwischen 1 und 8 (Konversionsschicht) bzw. 1 und 10 (thermische Spritzschicht) liegt.

9. Verfahren nach einem der Ansprüche 1 bis 8, wobei das Metallsubstrat ein Substrat aus Aluminium, einer Aluminiumlegierung, Magnesiumlegierung und/oder Kupferlegierung ist.

10. Verfahren nach einem der Ansprüche 1 bis 9, wobei die Hartstoffschicht durch Hartanodisation gebildet wird.

11. Verfahren nach einem der Ansprüche 1 bis 10, wobei die Antihaftschicht aus einem Fluorkohlenstoffharz besteht.

12. Verfahren nach einem der Ansprüche 1 bis 11, wobei die Antihaftschicht aus Polytetrafluoräthylen (PTFE), Tetrafluoräthylen-Hexafluorpropylen-Kopolymer (FEP) oder Tetrafluor-äthylen-Äthylen-Kopolymer (ETFE) besteht.

13. Verfahren nach einem der Ansprüche 1 bis 12, wobei die Erzeugung der Oberflächenrauheit der Metalloberfläche durch Strahlen mit Strahlgut erfolgt.

14. Verfahren nach Anspruch 13, wobei das Strahlen durch Injektionsstrahlen, Druckstrahlen oder Schleuderradstrahlen erfolgt.

15. Verfahren nach Anspruch 13 oder 14, wobei das Strahlen mit anorganischem (keramischen) oder hartmetallischem Strahlgut erfolgt.

16. Verfahren nach einem der Ansprüche 13 bis 15, wobei das Strahlen mit Al₂O₃ (Korund, Mischkorund, Edelkorund), SiC oder CB₄ erfolgt.

17. Verfahren nach einem der Ansprüche 1 bis 16, wobei das Strahlen der Metalloberfläche mittels Strahlgut mit einer Körnung von mindestens K 30 (50 bis 700 µm) erfolgt.

18. Verfahren nach Anspruch 17, wobei die Körnung zwischen K 24 (595 bis 841 µm) und K 20 (841 bis 1190 µm) liegt.

19. Verfahren nach einem der Ansprüche 1 bis 18, wobei die Hartstoffschicht mit einer Dicke > 10 µm erzeugt wird.

20. Verfahren nach Anspruch 19, wobei die Hartstoffschicht mit einer Dicke zwischen 30 und 100 µm erzeugt wird.

21. Verfahren nach einem der Ansprüche 1 bis 20, wobei die Hartstoffschicht als Anodisationsschicht, als thermische Spritzschicht oder als sonstige Konversionsschicht erzeugt wird.

22. Verfahren nach Anspruch 21, wobei die Hartstoffschicht als Hartanodisationsschicht und die Spritzschicht durch Flammspritzen, Plasmaspritzen, Hochgeschwindigkeitsflammspritzen und/oder Detonationsspritzen erzeugt wird.

23. Verfahren nach einem der Ansprüche 1 bis 22, wobei die zu beschichtende Oberfläche eine Pfanneninnenfläche ist.

24. Gegenstand mit wenigstens einem eine nach einem der Ansprüche 1 bis 23 hergestellte Antihaftbeschichtung aufweisenden Flächenbereich.

25. Gegenstand nach Anspruch 24, dadurch gekennzeichnet, daß er als Haushaltsgerät, Maschinenelement, Spritzform oder Gießform ausgebildet ist.

## Revendications

1. Procédé de production d'un revêtement anti-adhésif sur la surface d'un substrat métallique relativement doux, dans lequel on dépolit la surface métallique et on la garnit d'une couche de matériau à résistance mécanique élevée mono- ou multicouche puis d'une couche anti-adhésive mono- ou multicouche, la rugosité de surface de la surface métallique et/ou de la couche de matériau à résistance mécanique élevée satisfaisant aux valeurs caractéristiques suivantes :
Rₐ compris entre 8 et 30 µm ; et
P_{c} (1, 3) compris entre 20 et 45 1/cm ; et
Tₚ [10%] compris entre 1 et 3 %,
Rₐ étant la rugosité moyenne arithmétique, P_{c} le nombre de crêtes et tp le pourcentage de portée du profil selon DIN 4762.

2. Procédé selon la revendication 1, dans lequel la couche de matériau à résistance mécanique élevée est formée par conversion de la surface métallique ou en tant que couche thermique projetée, et la rugosité de surface de la couche de matériau à résistance mécanique élevée satisfait, en raison du dépolissage de la surface métallique, aux valeurs caractéristiques suivantes :
Rₐ compris entre 8 et 15 µm (couche de conversion) ou compris entre 10 et 25 µm (couche thermique projetée) ; et
P_{c} (1, 3) compris entre 25 et 40 1/cm (couche de conversion) ou compris entre 20 et 45 1/cm (couche thermique projetée) ; et
Tₚ [10%] compris entre 1 et 2 (couche de conversion) ou entre 1 et 3 (couche thermique projetée).

3. Procédé selon la revendication 1 ou 2, dans lequel la hauteur sur dix points R_{z}, en tant que valeur caractéristique de la rugosité de surface de la surface métallique et/ou de la couche de matériau à résistance mécanique élevée selon DIN 4762, est comprise entre 40 et 180 µm.

4. Procédé selon l'une des revendications 1 à 3, dans lequel la hauteur de profil maximale Ry, en tant que valeur caractéristique de la rugosité de surface de la surface métallique et/ou de la couche de matériau à résistance mécanique élevée selon DIN 4762, est comprise entre 50 et 250 µm.

5. Procédé selon l'une des revendications 1 à 4, dans lequel le pourcentage de portée du profil tₚ [20 %], en tant que valeur caractéristique de la rugosité de surface de la surface métallique et/ou de la couche de matériau à résistance mécanique élevée selon DIN 4762, est compris entre 1 et 10 %.

6. Procédé selon l'une des revendications 1 à 5, dans lequel la couche de matériau à résistance mécanique élevée est formée par conversion de la surface métallique ou en tant que couche thermique projetée et la hauteur sur dix points R_{z}, en tant que valeur caractéristique de la rugosité de surface de la surface métallique selon DIN 4762, est comprise entre 40 et 80 µm (couche de conversion) ou entre 40 et 120 µm (couche thermique projetée).

7. Procédé selon l'une des revendications 1 à 6, dans lequel la couche de matériau à résistance mécanique élevée est formée par conversion de la surface métallique ou en tant que couche thermique projetée et la hauteur de profil maximale R_{y}, en tant que valeur caractéristique de la rugosité de surface de la surface métallique selon DIN 4762, est comprise entre 50 et 120 µm (couche de conversion) ou entre 50 et 150 µm (couche thermique projetée).

8. Procédé selon l'une des revendications 1 à 7, dans lequel la couche de matériau à résistance mécanique élevée est formée par conversion de la surface métallique ou en tant que couche thermique projetée, et le pourcentage de portée du profil tₚ [20 %], en tant que valeur caractéristique de la rugosité de surface de la surface métallique selon DIN 4762, est compris entre 1 et 8 (couche de conversion) ou entre 1 et 10 (couche thermique projetée).

9. Procédé selon l'une des revendications 1 à 8, dans lequel le substrat métallique est un substrat en aluminium, en alliage d'aluminium, en alliage de magnésium et/ou en alliage de cuivre.

10. Procédé selon l'une des revendications 1 à 9, dans lequel la couche de matériau à résistance mécanique élevée est formée par anodisation dure.

11. Procédé selon l'une des revendications 1 à 10, dans lequel la couche anti-adhésive se compose d'une résine de fluorocarbone.

12. Procédé selon l'une des revendications 1 à 11, dans lequel la couche anti-adhésive se compose de polytétrafluoroéthylène (PTFE), d'un copolymère de tétrafluoroéthylène-hexafluoropropylène (FEP) ou d'un copolymère de tétrafluoroéthylène-éthylène (ETFE).

13. Procédé selon l'une des revendications 1 à 12, dans lequel la génération de la rugosité de surface de la surface métallique est réalisée par grenaillage avec un agent de grenaillage.

14. Procédé selon la revendication 13, dans lequel le grenaillage se fait par grenaillage par injection, par grenaillage au jet ou par grenaillage à turbine.

15. Procédé selon la revendication 13 ou 14, dans lequel le grenaillage est réalisé avec un agent de grenaillage inorganique (céramique) ou de métal dur.

16. Procédé selon l'une des revendications 13 à 15, dans lequel le grenaillage est réalisé avec Al₂O₃ (corindon, corindon mixte ou corindon raffiné), SiC ou CB₄.

17. Procédé selon l'une des revendications 1 à 16, dans lequel le grenaillage de la surface métallique se fait au moyen d'un agent de grenaillage ayant une granulométrie au moins égale à K30 (50 à 700 µm).

18. Procédé selon la revendication 17, dans lequel la granulométrie est comprise entre K24 (595 à 841 µm) et K20 (841 à 1 190 µm).

19. Procédé selon l'une des revendications 1 à 18, dans lequel la couche de matériau à résistance mécanique élevée est réalisée avec une épaisseur > 10 µm.

20. Procédé selon la revendication 19, dans lequel la couche de matériau à résistance mécanique élevée est réalisée avec une épaisseur comprise entre 30 et 100 µm.

21. Procédé selon l'une des revendications 1 à 20, dans lequel la couche de matériau à résistance mécanique élevée est générée en tant que couche par anodisation, en tant que couche thermique projetée ou en tant qu'autre couche de conversion.

22. Procédé selon la revendication 21, dans lequel la couche de matériau à résistance mécanique élevée est générée en tant que couche par anodisation dure, et la couche projetée est générée par métallisation à la flamme, par projection au plasma, par métallisation à la flamme à vitesse élevée et/ou par pulvérisation par détonation.

23. Procédé selon l'une des revendications 1 à 22, dans lequel la surface à recouvrir est une surface interne de poêle.

24. Objet comportant au moins une zone de surface qui présente un revêtement anti-adhésif selon l'une des revendications 1 à 23.

25. Objet selon la revendication 24, caractérisé en ce qu'il est conçu en tant qu'équipement ménager, élément de machine, moule à injection ou moule de coulage.

## Claims

1. Process for producing a non-stick coating on the surface of a relatively soft metal substrate, the metal surface of which is roughened as well as provided with a single-layer or a multi-layer coating of a hard material and subsequently with a single-layer or a multi-layer non-stick coating, the surface roughness of the metal surface and/or the hard material layer being defined by the following parameters:
Rₐ between 8 and 30 µm and
P_{c} (1, 3) between 20 and 45 1/cm and
tₚ [10%] between 1 and 3%,
Rₐ being the arithmetic average roughness value, P_{c} the peak count and tₚ the bearing ratio according to DIN 4762.

2. Process according to claim 1, the hard material coating being provided by conversion of the metal surface or as a thermal spray coating and the surface roughness of the hard material coating being defined by the following parameters due to roughening of the metal surface:
Rₐ between 8 and 15 µm (conversion coating) and 10 and 15 µm (thermal spay coating), respectively, and
P_{c} (1, 3) between 25 and 40 1/cm (conversion coating) and 20 and 45 1/cm (thermal spray coating), respectively, and
tₚ [10%] between 1 and 2 (conversion coating) and 1 and 3 (thermal spray coating), respectively.

3. Process according to claim 1 or 2, the ten-point average roughness R_{z} as a parameter of the surface roughness of the metal surface and/or the hard material coating according to DIN 4762 being between 40 and 180 µm.

4. Process according to one of claims 1 to 3, the maximum roughness height R_{y} as a parameter of the surface roughness of the metal surface and/or the hard material coating according to DIN 4762 being between 50 and 250 µm.

5. Process according to one of claims 1 to 4, the bearing ratio tₚ [20%] as a parameter of the surface roughness of the metal surface and/or the hard material coating according to DIN 4762 being between 1 and 10%.

6. Process according to one of claims 1 to 5, the hard material coating being provided by conversion of the metal surface or as a thermal spray coating and the ten-point-height R_{z} as a parameter of the surface roughness of the metal surface according to DIN 4762 being between 40 and 80 µm (conversion coating) and 40 and 120 µm (thermal spray coating), respectively.

7. Process according to one of claims 1 to 6, the hard material coating being provided by conversion of the metal surface or as a thermal spray coating and the maximum roughness height R_{y} as a parameter of the surface roughness of the metal surface according to DIN 4762 being between 50 and 120 µm (conversion coating) and 50 and 150 pm (thermal spray coating), respectively.

8. Process according to one of claims 1 to 7, the hard material coating being provided by conversion of the metal surface or as a thermal spray coating and the bearing ratio tₚ [20%] as a parameter of the surface roughness of the metal surface according to DIN 4762 between 1 and 8 (conversion coating) and 1 and 10 (thermal spray coating), respectively.

9. Process according to one of claims 1 to 8, the metal substrate being a substrate of aluminum, an aluminum alloy, a magnesium alloy and/or a copper alloy.

10. Process according to one of claims 1 to 9, the hard material coating being provided by hard anodization.

11. Process according to one of claims 1 to 10, the non-stick layer being of a fluorocarbon resin.

12. Process according to one of claims 1 to 11, the non-stick coating being of polytetrafluorethylene (PTFE), tetrafluoroethylene-hexafluoropropylene copolymer (FEP) or tetrafluoroethylene-ethylene copolymer (ETFE).

13. Process according to one of claims 1 to 112, the production of the surface roughness of the metal surface being effected by blasting with blasting material.

14. Process according to claim 13, the blasting being effected by injection blasting, pressure blasting or ejection blasting.

15. Process according to claim 13 or 14, the blasting being effected with anorganic (ceramic) or hard metal blasting material.

16. Process according to one of claims 13 to 15, the blasting being effected with Al₂O₃ (corundum, mixed corundum, noble corundum), SiC or CB₄.

17. Process according to one of claims 1 to 16, the blasting of the metal surface by means of blasting material being is effected with a grain size of at least K 30 (50 to 700 µm).

18. Process according to claim 17, the grain size being between K 24 (595 to 841 µm) and K 20 (841 to 1190 µm).

19. Process according to one of claims 1 to 18, the hard material coating being provided with a thickness of > 10 µm.

20. Process according to claim 19, the hard material coating being provided with a thickness of between 30 and 100 µm.

21. Process according to one of claims 1 to 20, the hard material layer being provided as an anodisation coating, as a thermal spray coating or as another conversion coating.

22. Process according to claim 21, the hard material coating being provided as a hard anodisation coating and the spray coating by flame spraying, plasma spraying, high speed flame spraying and/or detonation spraying.

23. Process according to one of claims 1 to 22, the surface to be coated being the inside of a pan.

24. Object comprising at least one surface region having a non-stick coating provided according to one of claims 1 to 23.

25. Object according to claim 24, characterized in that it is provided as a household appliance, machine element, injection mould or casting mould.
